# EUROPÄISCHE PATENTANMELDUNG

(11) **EP 4 620 588 A1**
(43) Veröffentlichungstag der Anmeldung: **24.09.2025**
(21) Anmeldenummer: 24164851.8
(22) Anmeldetag: 20.03.2024
(51) Int. Cl.: B21C 1/18, B21C 1/20, B21J 5/08, B21K 1/46

(54) **VERFAHREN ZUM HERSTELLEN EINES KOPFBOLZENS**

(71) Anmelder: Bolte GmbH, 58285 Gevelsberg (DE)
(72) Erfinder: BOLTE, Lars, 58285 Gevelsberg (DE)
(74) Vertreter: Zenz Patentanwälte Partnerschaft mbB

(57) **Zusammenfassung**

Die Erfindung betrifft ein Verfahren zum Herstellen eines Kopfbolzens mit einem Schaftabschnitt und einem Kopfabschnitt durch Kaltumformen, wobei ein einen vorgegebenen Ausgangsdurchmesser aufweisender Draht mittels einer Vorziehmaschine durch Vorziehen auf einen vorgegebenen Vorziehdurchmesser reduziert wird, um den Schaftabschnitt des Kopfbolzens vorzuformen, wobei ein von dem vorgezogenen Draht abgeschnittener Drahtabschnitt an einem Längsende fertiggestaucht wird, um den Kopfabschnitt des Kopfbolzens auszubilden, und wobei nach dem Vorziehen und vor dem Fertigstauchen der vorgezogene Drahtabschnitt durch Ziehen auf einen vorgegebenen Durchmesser reduziert wird, um den Schaftabschnitt des Kopfbolzen auszuformen.

## Beschreibung

Die Erfindung richtet sich auf ein Verfahren zum Herstellen eines Kopfbolzens mit einem Schaftabschnitt und einem Kopfabschnitt, wobei durch Kaltumformen aus einem Drahtabschnitt der Kopfbolzen geformt wird und der Kopfabschnitt durch Stauchen hergestellt wird.

Kopfbolzen der vorstehend beschriebenen Art werden bekannterweise in mehreren Arbeitsschritten durch Kaltumformen hergestellt. Nach einem Arbeitsschritt des Ziehens, bei welchem ein Draht hinsichtlich eines gewünschten Durchmesser gezogen wird, wird der von diesem Draht geschnittene Drahtabschnitt in ein Werkzeug weiterbefördert, wobei der Drahtabschnitt mit einem Längsende aus dem Werkzeug hervorsteht und ein Stempel gegen den aus dem Werkzeug hervorstehenden Drahtabschnitt drückt, um den Kopfabschnitt des Kopfbolzens vorzustauchen. In einem sich daran anschließenden Arbeitsschritt wird der gezogene und vorgestauchte Drahtabschnitt dann in ein weiteres Werkzeug befördert, wobei der vorgestauchte Kopfabschnitt aus dem Werkzeug hervorsteht und der Kopfabschnitt in diesem Arbeitsschritt fertiggestaucht wird. Die Festigkeitseigenschaften des fertig geformten Kopfbolzens ergeben sich dabei vorwiegend aus dem verwendeten Werkstoff, welcher üblicherweise ein für den jeweiligen Anwendungsfall fest vorgegebener Stahl sein kann.

Der Erfindung liegt die Aufgabe zugrunde, eine Lösung zu schaffen, die auf konstruktiv einfache Weise und kostengünstig eine vereinfachte und effektive Möglichkeit bereitstellt, die Festigkeitseigenschaften eines Kopfbolzens zu erhöhen.

Diese Aufgabe wird erfindungsgemäß gelöst durch ein Verfahren zur Herstellung eines Kopfbolzens mit einem Schaftabschnitt und einem Kopfabschnitt durch Kaltumformen mit den Merkmalen gemäß dem Patentanspruch 1.

Gemäß dem erfindungsgemäßen zum Herstellen eines Kopfbolzens mit einem Schaftabschnitt und einem Kopfabschnitt durch Kaltumformen wird ein einen vorgegebenen Ausgangsdurchmesser aufweisender Draht mittels einer Vorziehmaschine durch Vorziehen auf einen vorgegebenen Vorziehdurchmesser reduziert, um den Schaftabschnitt des Kopfbolzens vorzuformen, wobei ein von dem vorgezogenen Draht abgeschnittener Drahtabschnitt an einem Längsende fertiggestaucht wird, um den Kopfabschnitt des Kopfbolzens auszubilden, und wobei nach dem Vorziehen und vor dem Fertigstauchen der vorgezogene Drahtabschnitt durch Ziehen auf einen vorgegebenen Durchmesser reduziert wird, um den Schaftabschnitt des Kopfbolzen auszuformen. Im Sinne der Erfindung ist für den Ausdruck "Ziehen" zu verstehen, dass der Drahtabschnitt, aus welchem der Kopfbolzen geformt wird, durch wenigstens eine formgebende Öffnung wie zum Beispiel einer Ziehdüse oder beispielsweise durch eine formgebende Öffnung in einem Werkzeug geführt wird, wodurch die Länge des Drahtabschnitts zunimmt und der Querschnitt bzw. Durchmesser abnimmt. Ferner ist im Sinne der Erfindung für den Ausdruck "Stauchen" grundsätzlich das Gegenteil von "Ziehen" zu verstehen, wobei das "Stauchen" die Länge des Drahtabschnitts, aus welchem der Kopfbolzen geformt wird, verringert, während der Querschnitt bzw. Durchmesser zunimmt. Beim "Stauchen" wird Druck auf ein Längsende des Drahtabschnitts ausgeübt, wodurch das Material des Drahtabschnitts in die Breite gedrängt wird, wobei durch das "Stauchen" bestimmte Formen, wie zum Beispiel ein Kopfabschnitt, erzeugt werden.

Vorteilhafte und zweckmäßige Ausgestaltungen und Weiterbildungen der Erfindung ergeben sich aus den entsprechenden Unteransprüchen.

Durch die Erfindung wird eine Möglichkeit eröffnet, mit welcher auf technisch einfache Weise ein Verfahren zum Herstellen eines Kopfbolzens mit gesteigerten Festigkeitseigenschaften bereitgestellt wird. Es hat sich gezeigt, dass sich die Festigkeitseigenschaften des Kopfbolzens beim Herstellen erhöhen.

In Ausgestaltung des erfindungsgemäßen Verfahrens ist vorgesehen, dass nach dem Ziehen und vor dem Fertigstauchen des Drahtabschnitts der Schaftabschnitt des Kopfbolzens an einem Längsende vorgestaucht wird, um den Kopfabschnitt des Kopfbolzens vorzuformen, und anschließend der Schaftabschnitt durch nochmaliges Ziehen auf den vorgegebenen Durchmesser des Kopfbolzens reduziert wird. Es hat sich gezeigt, dass sich durch das nochmalige Ziehen vor dem Fertigstauchen des Kopfabschnitts die Festigkeitseigenschaften des Kopfbolzens weiter steigern lassen.

Dabei ist zur weiteren Erhöhung der Festigkeitseigenschaften in weiterer Ausgestaltung der Erfindung vorgesehen, dass der Schaftabschnitt durch das Reduzieren stärker umgeformt wird als durch das Fertigstauchen. Entsprechend ist in Ausgestaltung des erfindungsgemäßen Verfahrens vorgesehen, dass der Schaftabschnitt des Kopfbolzens derart umgeformt wird, dass die Durchmesseränderung durch das Reduzieren auf den vorgegebenen Durchmesser größer ist als die Durchmesseränderung durch das Fertigstauchen.

Eine Erhöhung der Festigkeitseigenschaften des Kopfbolzens ist in weiterer Ausgestaltung der Erfindung dadurch möglich, wenn der Schaftabschnitt des Kopfbolzens durch das Reduzieren und durch das Fertigstauchen derart umgeformt wird, dass das Verhältnis der Durchmesseränderungen von Reduzieren zu Fertigstauchen in einem Bereich von 1,5 bis 3,5 liegt.

Für einen Kopfbolzen, welcher zum Beispiel an eine Stahlplatte angeschweißt werden soll, sieht die Erfindung zur Schweißbarkeit vor, dass nach dem Fertigstauchen der Schaftabschnitt des Kopfbolzens an seinem dem Kopfabschnitt gegenüberliegenden Längsende gelocht wird, um ein Loch stirnseitig des Längsendes auszubilden, und wobei im Anschluss eine Aluminiumkugel in das ausgebildete Loch eingebracht wird. Die Aluminiumkugel dient dabei als Flussmittel, welches die Zündung erleichtert und den Lichtbogen stabilisiert.

Durch den Arbeitsschritt des Lochens wird der Durchmesser des Schaftabschnitts vergrößert. Im Hinblick auf günstige Festigkeitseigenschaften des Kopfbolzens sieht die Erfindung in weiterer Ausgestaltung vor, dass durch das Reduzieren der Schaftabschnitt des Kopfbolzens stärker umgeformt wird als durch das Lochen. Entsprechend ist es in Ausgestaltung des erfindungsgemäßen Verfahrens von Vorteil, wenn der Schaftabschnitt des Kopfbolzens derart umgeformt wird, dass die Durchmesseränderung durch das Reduzieren auf den vorgegebenen Durchmesser größer ist als die Durchmesseränderung durch das Lochen.

Auch durch den Arbeitsschritt des Fertigstauchens wird der Durchmesser des Schaftabschnitts vergrößert. Hinsichtlich erhöhter Festigkeitseigenschaften des Kopfbolzens ist es in Ausgestaltung des erfindungsgemäßen Verfahrens von Vorteil, wenn durch das Reduzieren der Schaftabschnitt des Kopfbolzens stärker umgeformt wird durch das Fertigstauchen und durch das Lochen. Entsprechend sieht die Erfindung in Ausgestaltung des Verfahrens vor, dass der Schaftabschnitt des Kopfbolzens derart umgeformt wird, dass die Durchmesseränderung durch das Reduzieren auf den vorgegebenen Durchmesser größer ist als die Summe der Durchmesseränderungen durch das Fertigstauchen und durch das Lochen.

Schließlich ist es in weiterer Ausgestaltung der Erfindung hinsichtlich gesteigerter Festigkeitseigenschaften von Vorteil, wenn der Schaftabschnitt des Kopfbolzens durch das Reduzieren, das Fertigstauchen und das Lochen derart umgeformt wird, dass das Verhältnis der Durchmesseränderung des Reduzierens zu der Summe der Durchmesseränderungen des Fertigstauchens und des Lochens wenigstens 1,4 beträgt.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung, welche auf ein beispielhaft bevorzugtes Ausführungsbeispiel der Erfindung eingeht.

Nachstehend wird die Erfindung anhand eines Ausführungsbeispiels erläutert, wobei Ausgangspunkt ein Draht aus Stahl ist, wobei als Stahlsorte zum Beispiel der Stahl S235J2+C40 in Frage kommt. Der Draht weist einen kreisförmigen Querschnitt auf. Ferner weist der Draht einen vorgegebenen Ausgangsdurchmesser auf, welcher in dem Ausführungsbeispiel 16,5mm beträgt. In einem ersten Arbeitsschritt des erfindungsgemäßen Verfahrens wird der Draht mittels einer Vorziehmaschine durch ein Ziehen kaltumgeformt, wodurch sich die Länge des Drahtes erhöht und der Durchmesser auf 16,0mm verringert. Somit wird der Ausgangsdurchmesser des Drahtes in dem ersten Arbeitsschritt des erfindungsgemäßen Verfahrens durch Vorziehen auf einen vorgegebenen Vorziehdurchmesser von 16,0mm reduziert, wobei von dem Draht ein Drahtabschnitt mit einer vorgegebenen Länge abgeschnitten wird, so dass der Draht nach dem ersten Arbeitsschritt als gezogener Drahtabschnitt bezeichnet werden kann. Folglich ist für den ersten Arbeitsschritt des erfindungsgemäßen Verfahrens vorgesehen, dass der den vorgegebenen Ausgangsdurchmesser aufweisende Draht mittels einer Vorziehmaschine durch Vorziehen auf einen vorgegebenen Vorziehdurchmesser reduziert wird, um den Schaftabschnitt des Kopfbolzens vorzuformen.

Nach dem Arbeitsschritt des Vorziehens des Drahtes wird der dann abgeschnittene und vorgezogene Drahtabschnitt zu einem Werkzeug befördert, mit dessen Hilfe ein sich an den Arbeitsschritt des Vorziehens anschließender Arbeitsschritt erfolgt. Bei diesem Arbeitsschritt wird der Drahtabschnitt durch Ziehen auf einen vorgegebenen Durchmesser reduziert, um den Schaftabschnitt des Kopfbolzens auszuformen. Der mit Zug beaufschlagte und vorgezogene Drahtabschnitt verringert dadurch seinen Durchmesser auf etwa 15,72mm, so dass sich eine Änderung des Durchmessers des Drahtabschnitts von Δ₁ durch den Arbeitsschritt des Ziehens ergibt.

An diesen Arbeitsschritt schließt sich dann der Arbeitsschritt an, bei welchem der Drahtabschnitt zu einem weiteren Werkzeug transportiert wird, wobei bei diesem Arbeitsschritt ein Längsende des Drahtabschnitts aus dem Werkzeug hervorsteht. Ein Stempel drückt gegen das aus dem Werkzeug hervorstehende Längsende des Drahtabschnitts, wodurch der Drahtabschnitt an dem hervorstehenden Längsende fertiggestaucht wird, wodurch der Kopfabschnitt des Kopfbolzens ausgebildet wird. Bei dem Arbeitsschritt des Fertigstauchens vergrößert sich der Durchmesser des Drahtabschnitts minimal auf etwa 15,8mm, so dass sich eine Änderung des Durchmessers des Drahtabschnitts von Δ₂ zwischen den vorstehend beschriebenen Arbeitsschritten des Ziehens und Fertigstauchens ergibt.

Mit den vorstehend beschriebenen Arbeitsschritten ist dann der gewünschte Kopfbolzen mit Schaftabschnitt und Kopfabschnitt durch Kaltumformen ausgebildet, wobei der mit diesen Arbeitsschritten ausgebildete Kopfbolzen höhere Festigkeitseigenschaften als bekannte Kopfbolzen aufweist.

Diese Festigkeitseigenschaften lassen sich durch optionale Arbeitsschritte erhalten oder sogar steigern. Dies ist dadurch möglich, indem nach dem Arbeitsschritt des Ziehens und vor dem Arbeitsschritt des Fertigstauchens in einem Arbeitsschritt der Schaftabschnitt des Kopfbolzens an einem Längsende vorgestaucht wird, um den Kopfabschnitt des Kopfbolzens vorzuformen, und anschließend in einem Arbeitsschritt der Schaftabschnitt durch nochmaliges Ziehen auf den vorgegebenen Durchmesser des Kopfbolzens reduziert wird. Es hat sich gezeigt, dass der Arbeitsschritt des Vorstauchens des Kopfabschnitts einen größeren und negativen Einfluss auf die Festigkeitseigenschaften des Kopfbolzens ausübt als der Arbeitsschritt des Fertigstauchens. Beim Vorstauchen des Kopfabschnitts des Kopfbolzens wirkt sich der Umformprozess negativ auf die Festigkeitseigenschaften des Kopfbolzens aus, was aber durch das Ziehen, welches nach dem Vorstauchen erfolgt, wieder kompensiert oder sogar überkompensiert wird und sich in gesteigerten Festigkeitseigenschaften des Kopfbolzens zeigt. Der anschließende Schritt des Fertigstauchens reduziert diese vorteilhaften Festigkeitseigenschaften nicht wesentlich, weil der Kopfabschnitt bereits vorgeformt ist, so dass insgesamt durch die zusätzlichen Arbeitsschritte des Ziehens zwischen den Arbeitsschritten des Vorstauchens und des Fertigstauchens des Kopfabschnitts die gesteigerten Festigkeitseigenschaften des Kopfbolzens erhalt oder sogar gesteigert werden können.

Unabhängig davon, ob die optionalen und vorstehend beschriebenen Arbeitsschritte zwischen dem Ziehen und dem Fertigstauchen ausgeführt werden oder nicht, ist es für das erfindungsgemäße Verfahren von Bedeutung, dass der Schaftabschnitt durch das Reduzieren, welches vor dem Fertigstauchen entweder durch das einmalige Ziehen oder durch das zweimalige Ziehen des Drahtabschnitts erfolgt, stärker umgeformt wird als durch das Fertigstauchen. Mit anderen Worten sieht das erfindungsgemäße Verfahren vor, dass die Durchmesseränderung durch das Reduzieren auf den vorgegebenen Durchmesser größer ist als die Durchmesseränderung durch das Fertigstauchen, so dass Δ₂ kleiner als Δ₁ ist. Dabei ist des von besonderem Vorteil im Hinblick auf die Festigkeitseigenschaften des Kopfbolzens, wenn der Schaftabschnitt des Kopfbolzens durch das Reduzieren und durch das Fertigstauchen derart umgeformt wird, dass das Verhältnis der Durchmesseränderungen von Reduzieren zu Fertigstauchen (Δ₁/Δ₂) in einem Bereich von 1,5 bis 3,5 liegt.

Ein wie vorstehend beschrieben hergestellter Kopfbolzen, wird beispielsweise bei Ankerplatten verwendet, bei welchen Kopfbolzen auf einer Stahlplatte aufgeschweißt werden, um Stahlbauteile an Betonelementen zu befestigen, wozu die Ankerplatten im Betonelement einbetoniert werden und die Kopfbolzen als Verankerung dienen. Hinsichtlich des Anschweißens ist bei dem Kopfbolzen eine Aluminiumkugel an dem Längsende vorgesehen, welches dem Längsende mit dem Kopfabschnitt gegenüberliegt. Die Aluminiumkugel verhilft zur leichteren Zündung und Stabilisierung des Lichtbogens und dient als Flussmittel beim Schweißen. Entsprechend ist vor das erfindungsgemäße Verfahren vorgesehen, dass nach dem Arbeitsschritt des Fertigstauchens der Schaftabschnitt des Kopfbolzens an seinem dem Kopfabschnitt gegenüberliegenden Längsende gelocht wird. Durch das Lochen wird ein Loch stirnseitig des Längsendes ausgebildet, was für den Kopfbolzen einem Stauchvorgang entspricht. Beim Lochen erhöht sich dadurch der Durchmesser des Schaftabschnitts bei dem beschriebenen Ausführungsbeispiel auf 15,85mm, wobei die Durchmesseränderung zwischen dem Fertigstauchen und dem Signieren als Δ₃ bezeichnet werden kann. Nach dem Signieren wird dann eine Aluminiumkugel in das ausgebildete Loch eingebracht bzw. eingepresst. Wenn folglich der Kopfbolzen mit einer Aluminiumkugel ausgestattet werden soll, so ist es hinsichtlich der gesteigerten Festigkeitseigenschaften von Bedeutung, dass durch den Arbeitsschritt des Reduzierens, welches vor dem Fertigstauchen entweder durch das einmalige Ziehen oder durch das zweimalige Ziehen des Drahtabschnitts erfolgt, der Schaftabschnitt des Kopfbolzens stärker umgeformt wird als durch das Lochen. Mit anderen Worten ist im Hinblick auf gesteigerte Festigkeitseigenschaften des Kopfbolzens vorgesehen, dass die Durchmesseränderung durch das Reduzieren, welches vor dem Fertigstauchen entweder durch das einmalige Ziehen oder durch das zweimalige Ziehen des Drahtabschnitts erfolgt, auf den vorgegebenen Durchmesser größer ist als die Durchmesseränderung durch das Signieren, so dass Δ₃ kleiner als Δ₁ ist. Für den optionalen Arbeitsschritt des Lochens gilt ferner, dass durch das Reduzieren, welches vor dem Fertigstauchen entweder durch das einmalige Ziehen oder durch das zweimalige Ziehen des Drahtabschnitts erfolgt, der Schaftabschnitt des Kopfbolzens stärker umgeformt wird als durch das Fertigstauchen und durch das Lochen. Mit anderen Worten ist es bei dem erfindungsgemäßen Verfahren von Vorteil, wenn der Schaftabschnitt des Kopfbolzens derart umgeformt wird, dass die Durchmesseränderung durch das Reduzieren, welches vor dem Fertigstauchen entweder durch das einmalige Ziehen oder durch das zweimalige Ziehen des Drahtabschnitts erfolgt, auf den vorgegebenen Durchmesser Δ₁ größer ist als die Summe der Durchmesseränderungen durch das Fertigstauchen und durch das Signieren (Δ₂+Δ₃). Insgesamt ergeben sich die erfindungsgemäßen Vorteil der gesteigerten Festigkeitseigenschaften für einen Kopfbolzen aus Stahl dann, wenn der Schaftabschnitt des Kopfbolzens durch das Reduzieren, welches vor dem Fertigstauchen entweder durch das einmalige Ziehen oder durch das zweimalige Ziehen des Drahtabschnitts erfolgt, das Fertigstauchen und das Lochen derart umgeformt wird, dass das Verhältnis der Durchmesseränderung des Reduzierens Δ₁ zu der Durchmesseränderung des Fertigstauchens Δ₂ wenigstens 1,5 und höchstens 3,5 beträgt und/oder zu der Summe der Durchmesseränderungen des Fertigstauchens und des Signierens (Δ₂+Δ₃) wenigstens 1,4 und höchstens 2,15 beträgt.

Die vorstehend beschriebene Erfindung ist selbstverständlich nicht auf die beschriebene Ausführungsform beschränkt. Es ist ersichtlich, dass zahlreiche, dem Fachmann entsprechend der beabsichtigten Anwendung naheliegende Abänderungen vorgenommen werden können, ohne dass dadurch der Bereich der Erfindung verlassen wird. Zur Erfindung gehört alles dasjenige, was in der Beschreibung enthalten ist, einschließlich dessen, was abweichend von dem konkreten Ausführungsbeispiel für den Fachmann naheliegt.

## Patentansprüche

1. Verfahren zum Herstellen eines Kopfbolzens mit einem Schaftabschnitt und einem Kopfabschnitt durch Kaltumformen,
wobei ein einen vorgegebenen Ausgangsdurchmesser aufweisender Draht mittels einer Vorziehmaschine durch Vorziehen auf einen vorgegebenen Vorziehdurchmesser reduziert wird, um den Schaftabschnitt des Kopfbolzens vorzuformen,
wobei ein von dem vorgezogenen Draht abgeschnittener Drahtabschnitt an einem Längsende fertiggestaucht wird, um den Kopfabschnitt des Kopfbolzens auszubilden, und
wobei nach dem Vorziehen und vor dem Fertigstauchen der vorgezogene Drahtabschnitt durch Ziehen auf einen vorgegebenen Durchmesser reduziert wird, um den Schaftabschnitt des Kopfbolzen auszuformen.

2. Verfahren nach Anspruch 1, wobei nach dem Ziehen und vor dem Fertigstauchen der Schaftabschnitt des Drahtabschnitts an einem Längsende vorgestaucht wird, um den Kopfabschnitt des Kopfbolzens vorzuformen, und anschließend der Schaftabschnitt durch nochmaliges Ziehen auf den vorgegebenen Durchmesser des Kopfbolzens reduziert wird.

3. Verfahren nach einem der vorhergehenden Ansprüche, wobei der Schaftabschnitt durch das Reduzieren stärker umgeformt wird als durch das Fertigstauchen.

4. Verfahren nach Anspruch 3, wobei der Schaftabschnitt des Kopfbolzens derart umgeformt wird, dass die Durchmesseränderung durch das Reduzieren auf den vorgegebenen Durchmesser größer ist als die Durchmesseränderung durch das Fertigstauchen.

5. Verfahren nach einem der vorhergehenden Ansprüche, wobei der Schaftabschnitt des Kopfbolzens durch das Reduzieren und durch das Fertigstauchen derart umgeformt wird, dass das Verhältnis der Durchmesseränderungen von Reduzieren zu Fertigstauchen in einem Bereich von 1,5 bis 3,5 liegt.

6. Verfahren nach einem der vorhergehenden Ansprüche, wobei nach dem Fertigstauchen der Schaftabschnitt des Kopfbolzens an seinem dem Kopfabschnitt gegenüberliegenden Längsende gelocht wird, um ein Loch stirnseitig des Längsendes auszubilden, und wobei nach dem Lochen eine Aluminiumkugel in das ausgebildete Loch eingebracht wird.

7. Verfahren nach Anspruch 6, wobei durch das Reduzieren der Schaftabschnitt des Kopfbolzens stärker umgeformt wird als durch das Lochen.

8. Verfahren nach Anspruch 7, wobei der Schaftabschnitt des Kopfbolzens derart umgeformt wird, dass die Durchmesseränderung durch das Reduzieren auf den vorgegebenen Durchmesser größer ist als die Durchmesseränderung durch das Lochen.

9. Verfahren nach Anspruch 6, wobei durch das Reduzieren der Schaftabschnitt des Kopfbolzens stärker umgeformt wird als durch das Fertigstauchen und durch das Lochen.

10. Verfahren nach Anspruch 9, wobei der Schaftabschnitt des Kopfbolzens derart umgeformt wird, dass die Durchmesseränderung durch das Reduzieren auf den vorgegebenen Durchmesser größer ist als die Summe der Durchmesseränderungen durch das Fertigstauchen und durch das Lochen.

11. Verfahren nach einem der Ansprüche 6 bis 10, wobei der Schaftabschnitt des Kopfbolzens durch das Reduzieren, das Fertigstauchen und das Lochen derart umgeformt wird, dass das Verhältnis der Durchmesseränderung des Reduzierens zu der Summe der Durchmesseränderungen des Fertigstauchens und des Lochens wenigstens 1,4 beträgt.
